# EUROPÄISCHE PATENTSCHRIFT

(11) **EP 0 706 412 B1**
(45) Veröffentlichungstag und Bekanntmachung des Hinweises auf die Patenterteilung: **27.12.1996**
(21) Anmeldenummer: 94912408.5
(22) Anmeldetag: 20.04.1994
(51) Int. Cl.: A63C 5/12

(54) **Verfahren zur Herstellung eines Skis**
Method of manufacturing a ski
Procédé pour la fabrication d'un ski

(30) Priorität: 09.06.1993 AT 1119/93
(43) Veröffentlichungstag der Anmeldung: 17.04.1996
(62) Teilanmeldung aus: 96112713.1
(73) Patentinhaber: KÄSTLE AKTIENGESELLSCHAFT, A-6845 Hohenems (AT)
(72) Erfinder: METZLER, Ullrich, A-6850 Dornbirn (AT); BROGER, Michael, A-6850 Dornbirn (AT); NACHBAUR, Rainer, A-6833 Fraxern (AT)
(74) Vertreter: Torggler, Paul, Dr.
(86) Internationale Anmeldenummer: AT9400048
(87) Internationale Veröffentlichungsnummer: WO9428984

(56) Entgegenhaltungen:
- EP-A- 0 428 885
- AT-B- 241 311
- FR-A- 2 424 470

## Beschreibung

Die Erfindung bezieht sich auf ein Verfahren zur Herstellung eines Skis mit Hilfe einer aus einer ersten Formhälfte und einer zweiten Formhälfte bestehenden Form, in deren Formhohlraum die Formgebung des Skis erfolgt.

Der neueste Trend im Skibau weist in Richtung Skier in Schalenbauweise, kurz "Schalenski" oder "Cap-Ski" genannt.

Für die Herstellung von Schalenskiern sind bereits verschiedene Vorschläge bekannt geworden, beispielsweise die Methode, auf einen Ski-Rohling, dessen tragende Konstruktion aus Obergurt, Untergurt und Kern besteht, eine Kunststoff-Umhüllung im RIM-Verfahren (Reaction-Injection-Molding) aufzuformen. Das Dekor muß in diesem Fall auf die dreidimensional gestaltete Skioberseite nachträglich aufgebracht werden (AT-B 390 196). Gemäß einem anderen bekannten Vorschlag wird in einer eigens dafür vorgesehen Form ein schalenförmiger Oberteil aus gegebenenfalls faserverstärktem Kunststoff mit flanschartigen Seitenrändern hergestellt, und zwar entweder zusammen mit dem Skikern oder bloß als Schale, wobei der so vorgefertigte Skioberteil mit dem ebenfalls vorgefertigten Skiunterteil verbunden wird. Wurde der Skioberteil vorerst nur als Schale gefertigt, wird nach dem Verbinden mit dem Skiunterteil der hiedurch gebildete eingeschlossene Leerraum unter Bildung eines Skikernes ausgeschäumt. Für das Dekor des Skis ist vorzugsweise eine gesonderte, auf die Schale aufgebrachte Dekorschicht vorgesehen (EP-A 0 394 835). Wiederum ein anderes bekanntes Verfahren sieht vor, daß das mehrlagige Schalenmaterial in ebener Konfiguration auf den Formhohlraum einer Unterform aufgelegt wird, wobei die Randbereiche des ebenen Schalenmaterials vorerst seitlich über den Formhohlraum überstehen, worauf das Schalenmaterial mit Hilfe des vorgefertigten Skikerns in den Formhohlraum gepreßt und hiedurch die Schale in die endgültige Form gebracht wird und schließlich mit dem Skiunterteil verbunden, z.B. verklebt wird (DE-C 38 03 483). Ein weiterer bekannter Vorschlag besteht darin, daß eine schmiegsame dünnwandige Folie aus Kunststoff in den Formhohlraum einer Oberform derart eingebracht wird, daß sich die Folie an die Wandung des Formhohlraumes anschmiegt; hierauf wird die so ausgekleidete Oberform auf die Unterform, die die tragende Skikonstruktion mit Untergurt, Obergurt und Kern aufnimmt, aufgesetzt und der verbleibende Hohlraum mit Schaumstoff ausgefüllt. Das Dekor kann auf die Deckfolie vor oder nach Durchführung dieses Verfahrens aufgebracht werden (EP-A 0 498 963).

Es wurde zwar bereits schon vor längerer Zeit vorgeschlagen, Skier herzustellen, die einen oder mehrere durch Aufblasen gebildete Hohlkörper aus faserverstärktem Kunststoff aufweisen (vgl. z.B. AT-B 223 088, AT-B 241 311). Bei der Herstellung von Schalenskiern der eingangs genannten Art wurden aber bisher durchwegs andere Bauweisen angewandt. Der Erfindung liegt nun die Erkenntnis zugrunde, daß sich die altbekannte Hohlkörperbauweise in modifizierter Form auch zur Herstellung eines Schalenskis eignet, dessen obere Schale aus einer Folie aus vorzugsweise unverstärktem Kunst-stoff geformt wird, wobei es möglich ist, die unter-schiedlichsten dreidimensionalen Gestaltungen des Skis bzw. der Schale zu produzieren.

Die Herstellung eines solchen Skis kann, wie üblich, unter Verwendung einer aus zwei Formhälften bestehenden Form durchgeführt werden, in deren Formhohlraum die Formgebung des Skis erfolgt, wobei erfindungsgemäß folgende Verfahrensschritte vorgesehen sind:
a) in die Vertiefung der ersten Formhälfte werden die Bauteile der unteren Baugruppe eingelegt;
b) ein oder mehrere mit Kunstharz imprägnierte Faserstoff-Flächengebilde in Röhrenform werden mit innenliegenden Schläuchen aus luftdichtem Material versehen und in der Form positioniert, z.B. auf die in die erste Formhälfte eingelegten Bauteile der unteren Baugruppe aufgelegt;
c) ferner wird eine gegebenenfalls mit einem Dekor und/oder einer äußeren Schutzfolie versehene Deckfolie aus Kunststoff in der Form positioniert, z.B. über die Kunstharz-Faserstoff-Röhre(n) gelegt (falls diese schon aufgelegt waren), wobei die Seitenränder der Deckfolie die Seitenränder der Vertiefung der ersten Formhälfte überragen;
d) beim Aufsetzen der zweiten Formhälfte mit einem der Seiten- und Oberflächenkontur des Skikörpers entsprechenden Formhohlraum auf die erste Formhälfte werden die überstehenden Ränder der Deckfolie in Randspalten zwischen der zweiten Formhälfte und ersten Formhälfte spaltfüllend positioniert, aber nicht eingeklemmt;
e) der bzw. die innenliegenden, luftdichten Schläuche innerhalb der Kunstharz-Faserstoff-Röhre(n) werden mit Preßluft aufgeblasen, wobei sie sich dehnen, und auch die Kunstharz-Faserstoff-Röhre(n) gedehnt wird (werden), wodurch die im Randspalt zwischen der zweiten Formhälfte und ersten Formhälfte befindlichen Randzonen der Deckfolie zumindest teilweise aus dem Randspalt gezogen werden und sich die Folie ohne Dehnung bzw. Reckung und ohne Verzerrung des gegebenenfalls auf der Deckfolie angebrachten Dekors an die Forminnenwandung der zweiten Formhäflte anlegt;
f) das Kunstharz der Kunstharz-Faserstoff-Röhre(n) wird unter Aufrechterhaltung des Preßluft-Innendruckes in dem bzw. den innenliegenden, luftdichten Schläuchen und gegebenenfalls unter Wärmezufuhr ausgehärtet.

Nach Beendigung des Härtevorganges wird der Preßluft-Überdruck in den Schläuchen beseitigt und der Ski entformt. Nach dem Entformen werden allfällige noch über die Seitenflächen der unteren Bauteilgruppe überstehende Ränder der Deckfolie abgeschnitten, und zwar gegebenenfalls so, daß das ausgehärtete Kunstharz des oder der Hohlkörper einen spaltfüllenden Steg zwischen der seitlichen Unterkante der Schale und der Oberseite der unteren flachen Baugruppe, vorzugsweise der Stahlkante, bildet. Bei entsprechender Vorsorge an der Skispitze und/oder dem Skihinterende können die Schläuche aus den Hohlräumen der nunmehr ausgehärteten Hohlkörper zwecks Wiederverwendung entfernt werden. Diese Schläuche können aber auch im Inneren der Hohlkammern verbleiben. Falls die Deckfolie mit einer Schutzfolie versehen war, wird diese Schutzfolie nach Beendigung des Herstellungsprozesses abgezogen.

Die zur oberen Schale verformte Deckfolie aus Kunststoff muß eine hinreichende Schmiegsamkeit aufweisen, soll daher eine relativ geringe Dicke, z.B. von weniger als 1,0 mm, vorzugsweise von etwa 0,5 mm, aufweisen und soll möglichst aus einem Kunststoffmaterial mit einem Elastizitätsmodul unter 5000 N/mm², vorzugsweise von 1000 N/mm² bis 3000 N/mm² bestehen. In diesen Bereich fallen unverstärkte, vorzugsweise thermoplastische Kunststoffe wie z.B. ABS-Copolymere oder Polyamid.

Für die Kunstharz-Faserstoff-Röhren wird ein mit Kunstharz imprägniertes, vorzugsweise textiles Faserstoffgebilde verwendet, wobei das Faserstoffgebilde schon in "nahtloser" Schlauchform, z.B. als Schlauchgeflecht, vorliegen kann; andernfalls kann man aber auch ein ebenes Faserstoff-Flächengebilde, z.B. Gewebe oder unidirektionale Lagen, zu einer Röhre formen. Im Faserstoffgebilde können die Fasern in unterschiedlicher Richtung ausgerichtet sein, z.B. bei einem Schlauchgeflecht schräg zur Längserstreckung der Röhren, gegebenenfalls in Verbindung mit mitgeflochtenen Fasersträngen, die sich in Längserstreckung der Röhren erstrecken. Bei der Wahl des Winkels der schrägen Fäden ist zu berücksichtigen, daß sich dieser Winkel beim Aufblasen der innenliegenden luftdichten Schläuche ändert. Es können z.B. Glasfasern und/oder Carbonfasern od.dgl. verwendet werden. Das Kunstharz, mit dem das Faserstoffgebilde getränkt wird, kann ein wärmehärtbares Reaktionsharz, z.B. Polyesterharz oder Epoxidharz sein. Für die Kunstharz-Faserstoff-Röhren kann man auch Prepreg-Wickel oder Prepreg-Schläuche verwenden, in denen der Matrixwerkstoff thermoplastischer als auch duroplastischer Natur sein kann. Bei duroplastischen Matrixwerkstoffen weist das Prepreg bereits einen Vorhärtezustand auf. Selbst wenn man von mehreren Kunstharz-Faserstoff-Röhren ausgeht, kann man im Ergebnis einen integralen (einstückigen), eine entsprechende Anzahl von Hohlkammern aufweisenden tragenden inneren Hohlkörper erzielen.

Zusätzlich zu den Kunstharz-Faserstoff-Röhren können in die Form auch noch weitere Verstärkungslagen eingelegt werden, z.B. aus mit Kunstharz getränkten oder schon gebundenen Faserwerkstoffen und/oder aus Leichtmetall; diese zusätzlichen Verstärkungslagen werden vorzugsweise vor dem Einlegen in die Form mit Klebstoff bestrichen. Die Einlagen können zur Verstärkung der Gurtschichten dienen und sich wie die Kunstharz-Faserstoff-Röhren im wesentlichen über die ganze Länge des Skis erstrecken oder auch in Skilängsrichtung begrenzte Einlagen sein, beispielsweise im Bindungsbereich zur Erhöhung der Schraubenausreißfestigkeit. Die Einlagen können aber auch dreidimensionaler Gestalt sein, derart daß sie als Dämpfungs- oder Stabilisierungselement dienen und sich gegebenenfalls auf der Skioberfläche abzeichnen. Bei zwei oder mehreren nebeneinanderliegenden, durch Zwischenwände getrennten Hohlkörpern bzw. Hohlkammern können über und/oder unter den Zwischenwänden vorzugsweise keil- oder zwickelförmige Einlagen angeordnet sein, die die Knicklänge der Zwischenwände reduzieren.

Die zur Durchführung des erfindungsgemäßen Verfahrens dienende Vorrichtung besteht neben Arbeitsstationen zum Zurichten und Bedrucken der Deckfolie aus Kunststoff und zur Vorbereitung der Kunstharz-Faserstoff-Röhren mit den innenliegenden luftdichten Schläuchen im wesentlichen aus einer zweiteiligen Form, wobei die eine Formhälfte eine Vertiefung zur Aufnahme der Bauteile der unteren Baugruppe des Skis (Laufsohle, Stahlkanten) aufweist und der Formhohlraum der anderen Formhälfte entsprechend der dreidimensionalen Seiten- und/oder Oberflächenkontur des Skis gestaltet ist. Dies entspricht im Prinzip dem bekannten Stand der Technik.

Zusätzlich muß aber eine zur Durchführung des erfindungsgemäßen Verfahrens geeignete Form einen zum Formhohlraum führenden Preßluftanschluß aufweisen, an den die innerhalb der Kunstharz-Faserstoff-Röhren angeordneten luftdichten Schläuche anschließbar sind.

Außerdem müssen die seitlichen Schließflächen der ersten Formhälfte und der zweiten Formhälfte so gestaltet sein, daß sich bei geschlossener Form in jenem Bereich der Schließflächen, der die Randzonen der Deckfolie aufnimmt, ein durch Anschläge begrenzter Spalt bildet, dessen Höhe etwa gleich der Dicke der Deckfolie ist.

Gegebenenfalls in Verbindung mit den spaltbildenden Anschlagflächen an den Schließflächen der ersten Formhälfte können an den Schließflächen der ersten Formhälfte nach oben ragende Vorsprünge ausgebildet sein, an denen sich beim Aufsetzen der Deckfolie auf die erste Formhälfte die Ränder der in gewölbten Zustand gebrachten Deckfolie zur vorübergehenden Erhaltung der Wölbung abstützen können.

Während sich an den dem Formhohlraum benachbarten Bereich der Schließflächen der Formhälften bei geschlossener Form ein Spalt für die Deckfolie bildet, sollen die außen liegenden Randbereiche der Schließflächen der Formhälften bei geschlossener Form dichtend aufeinanderliegen, wobei es von Vorteil ist, wenn an den äußeren Randbereichen der Schließflächen der ersten Formhälfte und/oder zweiten Formhälfte gesonderte Dichtungsstreifen aus elastisch deformierbarem Material, z.B. aus elastomerem Kunststoff angeordnet sein können.

Bei Verwendung von Kunstharz-Faserstoff-Röhren mit warmaushärtenden Reaktionsharzsystemen soll um das Reaktionsharz auszuhärten zumindest eine der Formhälften beheizbar sein. Für die Aushärtung des Reaktionsharzes wäre auch die Zufuhr von erwärmter Preßluft in die in den Kunstharz-Faserstoff-Röhren liegenden luftdichten Schläuche möglich. Es können aber auch kalthärtende Reaktionsharzsysteme Verwendung finden, die keine zusätzliche Wärmezufuhr benötigen.

Die Erfindung wird nachstehend anhand der Zeichnungen näher erläutert.

Fig. 1 zeigt den Querschnitt eines erfindungsgemäßen Skis. Fig. 2 zeigt ebenfalls den Querschnitt eines weiteren Ausführungsbeispieles eines erfindungsgemäßen Skis. Die Fig. 3 - 5 veranschaulichen das erfindungsgemäße Verfahren, wobei jeweils Querschnitte der Herstellungsform mit den darin befindlichen Bauteilen des Skis dargestellt sind. Fig. 6 zeigt im Teilquerschnitt eine weitere Variante eines erfindungsgemäßen Skis.

Fig. 7 und 8 zeigen im Querschnitt jeweils ein weiteres Ausführungsbeispiel eines erfindungsgemäßen Skis.

Der Ski gemäß Fig. 1 gehört zur Gattung der Schalenskier und besteht aus einer flachen unteren Baugruppe mit der Laufsohle 1, z.B. aus Polyäthylen, und den seitlichen Stahlkanten 2. Das Innere des Skis ist seitlich und nach oben von einer Schale 3 aus unverstärktem Kunststoff, z.B. ABS oder Polyamid, umschlossen. Die innere tragende Konstruktion des Skis wird durch einen Hohlkörper 4 mit Wänden 5,6 aus faserverstärktem thermoplastischem oder duroplastischem Kunststoff, z.B. glasfaserverstärktem Polyesterharz oder Epoxidharz, gebildet. Der innere Hohlkörper 4 füllt den Innenraum zwischen der oberen Schale 3 und der unteren Baugruppe 1,2 derart aus, daß die Außenwände 5 an den Innenwänden der Schale 3 bzw. der unteren Baugruppe 1,2 anliegen. Der Hohlkörper 4 weist auch noch senkrechte Zwischenwände 6 auf, die das Innere des Hohlkörpers 4 in drei luftgefüllte Hohlkammern 4' unterteilen. Der Hohlkörper 4 erstreckt sich durchgehend im wesentlichen über die ganze Länge des Skis. Im Spitzen- und Endenbereich kann der Hohlkörper 4 gegebenenfalls durch spezielle Endbauteile ersetzt sein.

Beim Ausführungsbeispiel nach Fig. 2 besteht die flache untere Bauteilgruppe wiederum aus der Laufsohle 1 und den Stahlkanten 2, jedoch ist zusätzlich noch eine über die Länge des Skis durchgehende Zwischenschicht 7 vorhanden, die aus tragendem Werkstoff, z.B. aus faserverstärktem Kunststoff oder Metall, bzw. aus nichttragendem Werkstoff, z.B. aus unverstärktem Kunststoff oder Holz, bestehen kann. Wiederum ist eine äußere Schale 3 aus unverstärktem Kunststoff vorhanden und im Inneren ein Hohlkörper 4 mit Wänden 5,6 aus faserverstärktem Kunststoff. Beim Ausführungsbeispiel nach Fig. 2 weist der Hohlkörper 4 nur eine senkrechte Zwischenwand 6 auf, die das Innere des Hohlkörpers in zwei luftgefüllte Hohlkammern unterteilt.

Das erfindungsgemäße Verfahren zur Herstellung eines Skis gemäß Fig. 1 wird anhand der Fig. 3 - 5 erläutert. Zunächst wird - was in den Fig. 3 - 5 nicht dargestellt ist - in ebener Konfiguration eine Deckfolie 8 aus Kunststoff, z.B. aus ABS oder Polyamid, mit einem Dekor versehen. Vor Aufbringung des Dekors kann die Deckfolie transparent sein und wird dann z.B. im Siebdruck, vorzugsweise auf der beim fertigen Ski innenliegenden Seite, bedruckt. Die Folienstärke kann z.B. 0,2 - 1,0 mm, vorzugsweise 0,5 - 0,6 mm, betragen. Die Deckfolie 8 muß eine der nachfolgenden Verformung entsprechende ausreichende Länge und Breite aufweisen. Die Deckfolie kann eine einheitliche, aus einem einzigen Kunststoff bestehende Folie sein oder aus Bereichen unterschiedlicher oder unterschiedlich gefärbter Kunststoffe bestehen, die beispielsweise untereinander stoffschlüssig miteinander verbunden sind. Im Verarbeitungszustand ist aber auch eine auf diese Weise zusammengesetzte Deckfolie einstückig.

Sodann werden, wie aus Fig. 3 ersichtlich, in die Vertiefung 9 der hier als Unterform 10 ausgebildeten ersten Formhälfte die Bauteile der unteren Baugruppe des Skis, nämlich die Laufsohle 1 und die Stahlkanten 2, eingelegt. Diese Bauteile 1,2 können vor dem Einlegen in die Vertiefung 9 der Unterform 10 bereits miteinander verbunden (verklebt) sein. Auf die Bauteile 1,2 der unteren Baugruppe des Skis werden sodann Kunstharz-Faserstoff-Röhren 11 (im dargestellten Fall sind es drei) z.B. aus mit Polyesterharz oder Epoxidharz getränkte Schlauchgeflechte aus Glasfasern aufgelegt, die mit innen liegenden Schläuchen 12 aus luftdichtem Material versehen sind. Über die Kunstharz-Faserstoff-Röhren 11 wird sodann noch die Deckfolie 8 gelegt, deren Seitenränder die Vertiefung 9 der Unterform seitlich überragen und sich an Vorsprüngen 13 der Unterform abstützen.

Anschließend wird auf die Unterform 10 die zweite Formhälfte, hier die Oberform 14, aufgesetzt, die einen der Seiten- und Oberflächenkontur des Skikörpers entsprechenden Formhohlraum aufweist (Fig. 4). Sowohl die Schließflächen 15 der Unterform 10 als auch die Schließflächen 16 der Oberform 14 weisen am äußersten Rand Dichtungsstreifen 17 bzw. 18 auf, die aus einem elastisch nachgebenden Material, z.B. aus einem elastomeren Kunststoff bestehen. Beim Schließen der Form bilden sich ferner durch entsprechende Ausbildung der Schließflächen 15,16 seitliche Spalte, die in den Formhohlraum münden. In diese Spalte kommen beim Schließen der Form die seitlichen Randzonen der Deckfolie 8 zu liegen. Die Spaltstärke ist so bemessen, daß die Randzonen der Deckfolie 8 den Spalt gerade ausfüllen, jedoch im Spalt nicht unverrückbar eingeklemmt sind.

Die Schläuche 12 sind beispielsweise an einem der Längsenden des Formhohlraumes an eine in einer der Formhälften 10,14 ausgebildeten Preßluftzufuhr angeschlossen. Durch öffnen der Preßluftzufuhr werden die Schläuche 12 aufgeblasen, wobei sie sich dehnen und auch die Kunstharz-Faserstoff-Röhren 11 gedehnt werden. Dadurch werden, wie aus Fig. 5 ersichtlich, die zwischen Oberform 14 und Unterform 10 befindlichen Randzonen der Deckfolie 8 zumindest teilweise aus dem Randspalt gezogen, und die Deckfolie 8 legt sich ohne Dehnung bzw. Reckung und ohne Verzerrung des gegebenenfalls auf der Deckfolie 8 angebrachten Dekors an die Forminnenwandung der Oberform 14 an. Dabei erfahren auch die Kunstharz-Faserstoff-Röhren 11 ihre in Fig. 5 ersichtliche Form und Position, wobei das Kunstharz der Kunstharz-Faserstoff-Röhren durch den von den aufgeblasenen Schläuchen 12 ausgeübten Druck aus den Röhren nach außen austreten kann und lückenlosen Kontakt mit der Innenwandung der Deckfolie 8 und den Bauteilen 1,2 der unteren Baugruppe des Skis und auch zwischen den einzelnen Kunstharz-Faserstoff-Röhren 11 herstellt. Durch das Kunstharz der Kunstharz-Faserstoff-Röhren 11 wird auch die Haftung mit der Deckfolie 8, den Schenkeln der Stahlkanten 2 und der Innenseite der Laufsohle 1 bewirkt. Das aus den Kunstharz-Faserstoff-Röhren 11 austretende Kunstharz bewirkt ferner auch die Haftverbindung (Klebverbindung) zwischen den Stahlkanten 2 und den vorzugsweise flanschartig nach außen gebogenen Rändern der Deckfolie 8. Gegebenenfalls kann das Kunstharz auch zwischen den Schenkeln und der Laufsohle 1 eindringen und so auch diese beiden Bauteile verkleben, falls nicht schon vor dem Einlegen in die Unterform eine Verklebung der Stahlkanten mit der Laufsohle 1 erfolgt ist. Auch wachsen gewissermaßen die drei Kunstharz-Faserstoff-Röhren 11 zu einem einzigen aus drei Hohlkammern bestehenden integralen Gebilde zusammen.

Die Wärmezufuhr zur Aushärtung des Kunstharzes erfolgt unter Aufrechterhaltung des Preßluftinnedruckes in den Schläuchen 12. Zweckmäßigerweise beginnt die Wärmezufuhr gleichzeitig mit der Expansionphase der Schläuceh 12, sie kann aber auch zeitlich versetzt erfolgen.

Nach der Aushärtung wird die Form geöffnet. Allfällige überstehende Ränder der Deckfolie 8 werden abgeschnitten. Die Deckfolie 8 ist damit identisch mit der in Fig. 1 dargestellten Schale 3 und die Kunstharz-Faserstoff-Röhren 11 bilden nunmehr den in Fig. 1 dargestellten integralen Hohlkörper 4 mit den Wänden 5,6 aus faserverstärktem Kunststoff und drei Hohlkammern. Nach dem Aushärten des Kunstharzes der KunstharzFaserstoff-Röhren 11 kann der Überdruck in den innenliegenden luftdichten Schläuchen 12 aufgehoben werden. Abschließend können noch die Schläuche 12 aus den Kammern des Hohlkörpers entfernt werden, und zwar durch enstprechende Öffnungen im Bereich der Skispitze oder des Skihinterendes, wobei diese Öffnungen nachträglich z.B. durch einen Spitzenschoner oder Endenschoner verschlossen werden.

Für die Abstimmung der Fahreigenschaften ist es zweckmäßig, die Durchbiegefähigkeit des Skis vorzugeben und bei der Herstellung variabel zu gestalten. Dies kann, wie aus Fig. 6 ersichtlich, z.B. dadurch geschehen, daß die freie Knicklänge l_{K} der Zwischenwände 6 durch Verwendung von keil- oder zwickelförmigen Elementen 19 verändert wird. Die keil- oder zwickelförmigen Elemente 19 können aus vorgefertigten Kunststoffprofilen bestehen, z.B. aus faserverstärktem Kunststoff in Profilform, oder aber auch aus Holz in entsprechender Leistenform.

Der Skiquerschnitt gemäß Fig. 7 betrifft ein Ausführungsbeispiel eines erfindungsgemäßen Skis, wiederum mit einer unteren flachen Baugruppe bestehend aus Laufsohle 1 und Stahlkanten 2 sowie einer äußeren Schale 3 aus unverstärktem Kunststoff und einem inneren Dreikammer-Hohlkörper 4 mit Wänden 5,6 aus faserverstärktem Kunststoff. Über und unter den vertikalen Zwischenwänden 6 sind keil- oder zwickelförmige Elemente bzw. Ausbildungen 19 zur Verringerung der freien Knicklänge der Zwischenwände vorhanden. Man kann diese Elemente bzw. Ausbildungen durch vorgefertigte Einlagen bilden oder durch Steuerung des Druckes beim Aufblasen der den Hohlkörper 4 bildenden Kunstharz-Faserstoff-Röhren, wobei aus dem Kunstharz-Faserstoff-Verbund austretendes Kunstharz die keil- oder zwickelförmigen Elemente 19 bildet.

Weiters ist beim Ausführungsbeispiel nach Fig. 7 zwischen der Außenseite des Kohlkörpers 4 und der Innenseite der Schale 3 eine Verstärkungseinlage 20 aus faserverstärktem Kunststoff oder Metall zur Verstärkung des Obergurtes bzw. zur Verstärkung des Bindungsbefestigungsbereiches vorgesehen. Diese Verstärkungseinlage 20 erstreckt sich aber nur über die Breite der Oberseite des Dreikammer-Hohlkörpers 4 und nicht auch in den Bereich der Seitenwände des Skis. Die Verstärkungseinlage 20 kann sich über die ganze Länge des Skis oder aber nur über einen Teilbereich der Länge, z.B. über den Bindungsbefestigungsbereich, erstrecken. Bei der Herstellung wird vorzugsweise vor dem Einlegen der Deckfolie für die Schale 3 in die Form die Verstärkungseinlage 20 mit der noch ebenen Deckfolie verbunden, z.B. verklebt.

Die unteren Seitenränder der Schale 3 sind flanschartig ausgebogen. Ihre Unterseite liegt mit geringem Abstand, z.B. von etwa 0,5 mm, über der Oberseite der Stahlkanten 2 (bzw. allgemein über der Oberseite der unteren flachen Baugruppe). Bei der Herstellung des Skis in der Form dringt in den so gebildeten Spalt das noch fließfähige Kunstharz der Kunstharz-Glasfaser-Röhren des Hohlkörpers 4 ein und bildet dort nach dem Aushärten einen Steg 21 aus ausgehärtetem Kunstharz, der eine besonders gute Verbindung der Seitenränder der Schale 3 mit den Stahlkanten 2 garantiert.

Beim Ausführungsbeispiel nach Fig. 8 besteht der Grundaufbau des Skis wiederum aus der flachen unteren Baugruppe (Laufsohle 1, Stahlkanten 2), der äußeren Schale 3 und dem inneren tragenden Hohlkörper 4, der auch hier wieder ein Dreikammer-Hohlkörper ist. Zwischen der Oberseite des Hohlkörpers 4 und der Schale 3 aus unverstärktem Kunststoff sind streifenförmige Verstärkungseinlagen 22 aus kunstharzgebundenen Carbonfasern oder Metall angeordnet. Carbonfasereinlagen 23 enthalten auch die Wände der beiden seitlichen Hohlkammern des Hohlkörpers 4, der im übrigen aus einem Kunstharz-Glasfaser-Verbund besteht. Die fadenförmigen Carbonfasereinlagen 23 können in die vorzugsweise aus einem Schlauchgeflecht bestehende Glasfaserverstärkung der Kunstharz-Faserstoff-Röhren, aus denen der Hohlkörper 4 gebildet wird, mit eingeflochten sein. Durch die Carbonfasereinlagen werden die seitlichen Kammern des Hohlkörpers 4 zwecks besserer Abstsützung des Kantenbereiches des Skis verstärkt. Zu diesem Zweck kann man die seitlichen Kunstharz-Faserstoff-Röhren (im Vergleich zur mittleren Kunstharz-Faserstoff-Röhre) auch mit größeren Wandstärken und/oder mit einem erhöhten Fasergehalt, z.B. Glasfasergehalt, ausstatten.

Wie bei Fig. 1 erwähnt, erstreckt sich der Hohlkörper 4 durchgehend im wesentlichen über die ganze Länge des Skis. Dies gilt bevorzugt auch bei den übrigen Ausführungsbeispielen. Allerdings bestünde dann, wenn wie in Fig. 2 eine zusätzliche tragende Untergurtschicht 7 und wie in Fig. 7 eine zusätzliche tragende Obergurtschicht 19 vorhanden ist, die Möglichkeit, in Skilängsrichtung unterteilte Hohlkörper zu verwenden, z.B. derart, daß sich im vorderen Teil und im hinteren Teil des Skis je ein gesonderter Hohlkörper befindet und im mittleren Bereich (Bindungsbefestigungsbereich) ein massiver Kern vorhanden ist.

Bei den dargestellten Ausführungsbeispielen wurde insbesondere auch aus Gründen der Einfachheit der Darstellung ein trapezförmiger Skiquerschnitt und entsprechend geformter Formhohlraum gewählt. Die Erfindung läßt aber auch andere, z.B. nach oben gewölbte Querschnittsformen, ferner in Skilängsrichtung sich fast beliebig ändernde Querschnittsform zu.

Das erfindungsgemäße Verfahren und die erfindungsgemäße Konstruktion eignen sich vor allem für Alpinskier, können aber auch auf Langlaufskier, Snowboards und andere Ski oder skiähnliche Sportgeräte angewendet werden.

## Patentansprüche

1. Verfahren zur Herstellung eines Skis mit Hilfe einer aus einer ersten Formhälfte und einer zweiten Formhälfte bestehenden Form, in deren Formhohlraum die Formgebung des Skis erfolgt, gekennzeichnet durch folgende Verfahrensschritte:
a) in die Vertiefung (9) der ersten Formhälfte (10) werden die Bauteile (1,2,7) der unteren Baugruppe eingelegt;
b) ein oder mehrere mit Kunstharz imprägnierte Faserstoff-Flächengebilde in Röhrenform (11) werden mit innenliegenden Schläuchen (12) aus luftdichtem Material versehen und in der Form positioniert;
c) ferner wird eine gegebenenfalls mit einem Dekor und/oder einer äußeren Schutzfolie versehene Deckfolie (8) aus Kunststoff in der Form positioniert, wobei die Seitenränder der Deckfolie (8) die Seitenränder der Vertiefung (9) der ersten Formhälfte (10) überragen;
d) beim Aufsetzen der zweiten Formhälfte (14) mit einem der Seiten- und Oberflächenkontur des Skikörpers entsprechenden Formhohlraum auf die erste Formhälfte (10) werden die überstehenden Ränder der Deckfolie (8) in Randspalten zwischen der zweiten Formhälfte (14) und ersten Formhälfte (10) spaltfüllend positioniert, aber nicht eingeklemmt;
e) der bzw. die innenliegenden, luftdichten Schläuche (12) innerhalb der Kunstharz-Faserstoff-Röhre(n) (11) werden mit Preßluft aufgeblasen, wobei sie sich dehnen, und auch die Kunstharz-Faserstoff-Röhre(n) (11) gedehnt wird (werden), wodurch die im Randspalt zwischen der zweiten Formhälfte (14) und der ersten Formhälfte (10) befindlichen Randzonen der Deckfolie (8) zumindest teilweise aus dem Randspalt gezogen werden und sich die Folie (8) ohne Dehnung bzw. Reckung und ohne Verzerrung des gegebenenfalls auf der Deckfolie (8) angebrachten Dekors an die Forminnenwandung der zweiten Formhälfte (14) anlegt;
f) das Kunstharz der Kunstharz-Faserstoff-Röhre(n) (11) wird unter Aufrechterhaltung des Preßluft-Innendruckes in dem bzw. den innenliegenden, luftdichten Schläuchen (12) und gegebenenfalls unter Wärmezufuhr ausgehärtet.

2. Verfahren nach Anspruch 1, dadurch gekennzeichnet, daß sich die Ränder der Deckfolie (8) beim Auflegen auf die Kunstharz-Faserstoff-Röhren (11) an seitlichen Vorsprüngen (13) der ersten Formhälfte (10) abstützen.

3. Verfahren nach Anspruch 1 oder 2, dadurch gekennzeichnet, daß die Deckfolie (8) vor dem Einlegen in die Form auf der Seite, die beim fertigen Ski nach innen weist, mit mindestens einer Verstärkungsschicht aus festigkeitsmäßig tragendem Werkstoff, vorzugsweise aus faserverstärktem Kunststoff oder Metall, verbunden wird.

4. Vorrichtung zur Durchführung des Verfahrens nach einem der Ansprüche 1 bis 3, mit einer aus zwei Formhälften bestehenden, vorzugsweise beheizbaren Form, dadurch gekennzeichnet, daß die seitlichen Schließflächen (15,16) der ersten Formhälfte (10) und/oder der zweiten Formhälfte (14) so gestaltet sind, daß sich bei geschlossener Form in jenem Bereich der Schließflächen (15,16), der die Randzonen der Deckfolie (8) aufnimmt, ein durch Anschläge begrenzter Spalt bildet, dessen Höhe etwa gleich der Dicke der Deckfolie (8), gegebenenfalls samt Schutzfolie, ist.

5. Vorrichtung nach Anspruch 4, dadurch gekenn-zeichnet, daß an den seitlichen Schließflächen (15) der ersten Formhälfte (10) nach oben ragende Vorsprünge (13) ausgebildet sind.

6. Vorrichtung zur Durchführung des Verfahrens nach einem der Ansprüche 1 bis 3, mit einer aus zwei Formhälften bestehenden, vorzugsweise beheizbaren Form, dadurch gekennzeichnet, daß eine Formhälfte (10), vorzugsweise die erste, mindestens einen zum Formhohlraum führenden Preßluftanschluß aufweist, an den die innerhalb der Kunstharz-Faserstoff-Rohren (11) angeordneten luftdichten Schläuche (12) anschließbar sind.

## Claims

1. A process for producing a ski by means of a mould which comprises a first mould half and a second mould half and in the mould cavity of which the ski is moulded to shape, characterised by the following process steps:
a) the components (1, 2, 7) of the lower structural group are laid into the recess (9) of the first mould half (10);
b) one or more synthetic resin-impregnated fibrous material flat portions in tubular form (11) are provided with internally disposed hoses (12) of air-tight material and positioned in the mould;
c) in addition a cover foil (8) which comprises plastics material and which is possibly provided with a decoration and/or an outer protection foil is positioned in the mould, the side edges of the cover foil (8) projecting beyond the side edges of the recess (9) of the first mould half (10);
d) when the second mould half (14) with a mould cavity corresponding to the side and surface contour of the ski body is fitted onto the first mould half (10) the projecting edges of the cover foil (8) are positioned in edge gaps between the second mould half (14) and the first mould half (10) in such a way as to fill the gaps, but are not clamped therein;
e) the internally disposed air-tight hose or hoses (12) within the synthetic resin fibrous material tube or tubes (11) are inflated with compressed air, in which case they are stretched and the synthetic resin fibrous material tube or tubes (11) is or are also stretched, whereby the edge zones of the cover foil (8), which are in the edge gap between the second mould half (14) and the first mould half (10), are at least partially pulled out of the edge gap and the foil (8) bears against the inside mould wall of the second mould half (14) without stretching or extension and without distortion of the decoration possibly provided on the cover foil (8); and
f) the synthetic resin of the synthetic resin fibrous material tube or tubes (11) is hardened while maintaining the internal compressed air pressure in the inwardly disposed air-tight hose or hoses (12) and possibly with the application of heat.

2. A process according to claim 1 characterised in that the edges of the cover foil (8) are supported against lateral projections (13) on the first mould half (10) when the cover foil is applied to the synthetic resin fibrous material tubes (11).

3. A process according to claim 1 or claim 2 characterised in that before being fitted into the mould on the side which faces inwardly in the finished ski the cover foil (8) is connected to at least one reinforcing layer comprising a material which is load-bearing in terms of strength, preferably fibre-reinforced plastics material or metal.

4. Apparatus for carrying out the process according to one of claims 1 to 3 having a preferably heatable mould comprising two mould halves, characterised in that the lateral closing surfaces (15, 16) of the first mould half (10) and/or the second mould half (14) are of such configurations that when the mould is closed a gap defined by abutments is formed in that region of the closing surfaces (15, 16) which accommodates the edge zones of the cover foil (8), the height of said gap being approximately equal to the thickness of the cover foil (8), possibly together with the protection foil.

5. Apparatus according to claim 4 characterised in that upwardly projecting projections (13) are formed on the lateral closing surfaces (15) of the first mould half (10).

6. Apparatus for carrying out the process according to one of claims 1 to 3 having a preferably heatable mould comprising two mould halves, characterised in that one mould half (10), preferably the first mould half, has at least one compressed air connection which leads to the mould cavity and to which the air-tight hoses (12) arranged within the synthetic resin fibrous material tubes (11) can be connected.

## Revendications

1. Procédé pour la fabrication d'un ski à l'aide d'un moule composé d'un premier demi-moule et d'un second demi-moule et dont la cavité permet le façonnage du ski, caractérisé par les opérations suivantes :
a) dans la cavité (9) du premier demi-moule (10) sont insérés les éléments (1, 2, 7) du sous-groupe inférieur ;
b) une ou plusieurs structures surfaciques en matière fibreuse, imprégnée de résine, en forme de tubes (11) sont dotées de tuyaux flexibles (12) situés à l'intérieur et réalisés dans un matériau étanche à l'air et sont positionnées dans le moule ;
c) de plus, une feuille de recouvrement (8) dotée, le cas échéant, d'une décoration et/ou d'une pellicule protectrice extérieure en plastique est positionnée dans le moule, les bords latéraux de la feuille de recouvrement (8) dépassant des bords latéraux de la cavité (9) du premier demi-moule (10) ;
d) lors de la pose du second demi-moule (14) présentant une cavité correspondant aux contours des côtés et de la surface du corps du ski, sur le premier demi-moule (10), les bords de la feuille de recouvrement (8) qui dépassent, sont positionnés dans les fentes des bords entre le second demi-moule (14) et le premier demi-moule (10), de manière à remplir les fentes, mais ne sont pas serrés ;
e) le ou les tuyaux flexibles (12) situés à l'intérieur et étanches à l'air, à l'intérieur du (des) tube(s) (11) en matière fibreuse, imprégnée de résine, sont gonflés avec de l'air comprimé, les tuyaux flexibles (12) s'allongeant et le (les) tube(s) (11) en matière fibreuse, imprégnée de résine, s'allongeant également, ce qui a pour effet de sortir au moins en partie de la fente du bord, les bordures de la feuille de recouvrement (8) se trouvant dans la fente du bord entre le second demi-moule (14) et le premier demi-moule (10) et de mettre la feuille (8) contre la paroi intérieure du second demi-moule (14), sans allongement ni étirement et sans déformation de la décoration éventuellement appliquée sur la feuille de recouvrement (8) ;
f) la résine du (des) tube(s) (11) en matière fibreuse, imprégnée de résine, est durcie en maintenant la pression intérieure de l'air comprimé dans les tuyaux flexibles (12) situés à l'intérieur et étanches à l'air, et le cas échéant par un apport de chaleur.

2. Procédé selon la revendication 1, caractérisé en ce que, lors de la pose sur les tubes (11) en matière fibreuse, imprégnée de résine, les bords de la feuilles de recouvrement (8) s'appuient sur les parties latérales en saillie (13) du premier demi-moule (10).

3. Procédé selon la revendication 1 ou 2, caractérisé en ce que, avant l'insertion dans le moule, sur le côté, la feuille de recouvrement (8) est assemblée avec au moins une couche de renforcement réalisée dans un matériau porteur du point de vue de la solidité, de préférence dans un plastique ou un métal renforcé par fibres, dirigée vers l'intérieur lorsque le ski est fini.

4. Dispositif d'exécution du procédé selon l'une quelconque des revendications 1 à 3, comportant un moule composé de deux demi-moules et de préférence chauffable, caractérisé en ce que les surfaces latérales de fermeture (15, 16) du premier demi-moule (10) et/ou du second demi-moule (14) sont réalisées de telle sorte que dans le cas où le moule est fermé, dans la zone des surfaces de fermeture (15, 16) qui reçoit les bordures de la feuille de recouvrement (8), il se forme une fente limitée par des butées et dont la hauteur est à peu près identique à l'épaisseur de la feuille de recouvrement (8), le cas échéant avec la pellicule protectrice.

5. Dispositif selon la revendication 4, caractérisé en ce que des saillies (13) dépassant vers le haut sont réalisées sur les surfaces latérales de fermeture (15) du premier demi-moule (10).

6. Dispositif d'exécution du procédé selon l'une quelconque des revendications 1 à 3, comportant un moule, composé de deux demi-moules, et de préférence chauffable, caractérisé en ce qu'un demi-moule (10), de préférence le premier, présente au moins un raccord pour l'air comprimé conduisant vers la cavité du moule et auquel les tuyaux flexibles (12) étanches à l'air et disposés à l'intérieur des tubes (11) en matière fibreuse, imprégnée de résine, peuvent être reliés.
